# EUROPÄISCHE PATENTSCHRIFT

(11) **EP 2 697 568 B1**
(45) Veröffentlichungstag und Bekanntmachung des Hinweises auf die Patenterteilung: **30.11.2016**
(21) Anmeldenummer: 12711653.1
(22) Anmeldetag: 03.04.2012
(51) Int. Cl.: F24C 7/08, G05G 1/06, G05G 1/10, F24C 3/12

(54) **BEDIENELEMENT UND HAUSHALTSGERÄT**
CONTROL ELEMENT AND A HOUSEHOLD DEVICE
ÉLÉMENT DE COMMANDE ET APPAREIL ÉLECTROMÉNAGER

(30) Priorität: 11.04.2011 EP 11290185
(43) Veröffentlichungstag der Anmeldung: 19.02.2014
(73) Patentinhaber: BSH Hausgeräte GmbH, 81739 München (DE)
(72) Erfinder: CLAUSS, Stéphane, F-67140 Stotzheim (FR); OBERHOMBURG, Martin, 58300 Wetter (DE)
(86) Internationale Anmeldenummer: PCT/EP2012/056031
(87) Internationale Veröffentlichungsnummer: WO 2012/139926

(56) Entgegenhaltungen:
- DE-A1-102007 029 193
- DE-A1-102008 043 125
- US-A1- 2007 051 140

## Beschreibung

Die Erfindung betrifft ein Bedienelement für Haushaltsgeräte, insbesondere einen Bedienknebel für ein thermisches Haushaltsgerät. Weiterhin betrifft die Erfindung ein Haushaltsgerät mit mindestens einem Bedienknebel.

An vielen Haushaltsgeräten werden Bedienelemente, wie beispielsweise Bedienknebel, genutzt um Leistungen oder Funktionen einstellen. zu können. Aus Kostengründen oder wegen externer physikalischer Beanspruchungen, werden oft Kunststoffknebel eingesetzt. Diese vermitteln aber nicht das hochwertige Gefühl von Metallknebeln.

Es ist bekannt Kunststoffknebel metallisch zu beschichten. In der DE 102008043125 A1 wird ein Haushaltsgerät mit einem Bedienelement aus Kunststoff beschrieben, die mit einer Nickelbeschichtung überwogen ist. Die Nickelbeschichtung ist ferner mit einer Edelmetallbeschichtung versehen, die die Beständigkeit des Bedienelementes gegenüber äußeren Einflüssen verbessert. Ein Vorteil hierbei ist, dass der optische Eindruck des Knebels sehr gut ist. Ein Nachteil ist, dass das Tastgefühl weiterhin dem Tastgefühl entspricht, das von Kunststoff vermittelt wird. Die in der Regel sehr dünne metallische Schicht ist nicht ausreichend, um ein gutes Metallgefühl an den Benutzer zu vermitteln. Als Metallgefühl wird hierin das Gefühl bezeichnet, dass dem Benutzer bei Berührung eines metallischen Körpers vermittelt wird. Insbesondere fühlt sich ein metallischer Körper für den Benutzer in der Regel kalt oder kühl an, selbst wenn der Körper beispielsweise Raumtemperatur besitzt.

Weiterhin wurde vorgeschlagen, ein Metallgewicht in einen Kunststoffknebel zu integrieren, wobei das Metallgewicht von dem Kunststoffknebel umgeben ist. Hierdurch wird zwar eine hochwertige Haptik geschaffen. Ein Nachteil dieser Variante ist aber, dass das Knebelgewicht nur dann bemerkbar ist, wenn der Knebel abgezogen ist und einen ausreichend großen Durchmesser aufweist.

Weiterhin sind Knebel aus Aluminium-Zink-Legierungen (Al-Zn-Legierung), insbesondere Zamak, bekannt. Ein Vorteil hierbei ist, dass diese Knebel ein sehr gutes Metallgefühl vermitteln. Allerdings können die Knebel in vielen Geräten wegen der niedrigen zulässigen Temperaturgrenze nicht verwendet werden.

Aufgabe der vorliegenden Erfindung ist es somit, ein Kunststoffbedienelement, insbesondere einen Kunststoffbedienknebel, zu schaffen, der dem Benutzer das Gefühl eines Metallknebels gibt. Hierbei sollen sowohl der optische Eindruck als auch der Tastsinn berücksichtigt werden.

Der Erfindung liegt die Erkenntnis zugrunde, dass diese Aufgabe gelöst werden kann, indem als Material für das Bedienelement ein Kunststoff, der eine Füllung aufweist, verwendet wird.

Gemäß der vorliegenden Erfindung wird diese Aufgabe daher gelöst durch ein Bedienelement für ein Haushaltsgerät, wobei das Bedienelement einen Grundkörper aus Kunststoff aufweist. Das Bedienelement ist dadurch gekennzeichnet, dass der Kunststoff mit Füllstoff versetzt ist, der eine höhere Wärmeleitfähigkeit als der Kunststoff aufweist.

Als Bedienelement wird im Sinne der Erfindung ein Element bezeichnet, über das Funktionen und Leistungen des Haushaltsgerätes von dem Benutzer kontrolliert, das heißt gesteuert oder eingestellt, werden können. Das Bedienelement ist hierbei vorzugsweise ein mechanisches Bedienelement, wie insbesondere ein Schalter oder Knebel. Als mechanisches Bedienelement wird in diesem Zusammenhang ein Bedienelement bezeichnet, das durch den Benutzer mechanisch betätigt wird. Weitere Funktionen des Bedienelements können allerdings elektrisch oder andersartig ausgeführt sein. Als Haushaltsgerät werden im Sinne der vorliegenden Erfindung insbesondere wärmeführende Haushaltsgeräte, wie Backöfen, Herde und Kochstellen verstanden. Das erfindungsgemäße Bedienelement kann aber beispielsweise auch bei Großgeräten weißer Ware, wie beispielsweise Kühlschränken, Gefrierschränken, Gefriertruhen, Elektroherden, Waschmaschinen, Geschirrspülmaschinen, Dunstabzugshauben und Wäschetrockner verwendet werden. Schließlich kann das erfindungsgemäße Bedienelement auch an Kleingeräten verwendet werden, wie beispielsweise einem Toaster.

Als Grundkörper des Bedienelementes wird erfindungsgemäß der Teil des Bedienelementes bezeichnet, auf den der Benutzer die Kraft zum Betätigen des Bedienelementes ausübt. Insbesondere stellt der Grundkörper somit den Teil des Bedienelementes dar, der von dem Benutzer berührt oder umgriffen wird. Bei einem beschichteten Grundkörper erfolgt hierbei die Berührung beziehungsweise das Umgreifen indirekt, das heißt über die Beschichtung.

Erfindungsgemäß ist der Kunststoff mit Füllstoff versetzt, der eine höhere Wärmeleitfähigkeit als der Kunststoff aufweisen. Der Kunststoff stellt vorzugsweise ein Polymer dar. Als mit Füllstoff versetzt wird hierbei ein Kunststoff verstanden, in dem in einer Kunststoffmatrix Füllstoff aufgenommen oder eingebunden ist. Der Kunststoff ist somit mit dem Füllstoff durchsetzt. Vorzugsweise ist der Füllstoff gleichmäßig in dem Kunststoff beziehungsweise der Kunststoffmatrix verteilt. Als Wärmeleitfähigkeit wird im Sinne der Erfindung insbesondere die spezifische Wärmeleitfähigkeit (λ) bezeichnet. Obwohl in der Beschreibung von Füllstoff im Singular gesprochen wird, versteht es sich, dass dieser aus mehreren Teilen bestehen kann und auch aus verschiedenen Materialien bestehen kann.

Indem in dem Grundkörper Füllstoff mit höherer Wärmeleitfähigkeit in dem Kunststoff vorgesehen ist, kann das Bedienelement zum einen kostengünstig hergestellt werden. Zum anderen wird aber durch die Erhöhung der Wärmeleitfähigkeit des Grundkörpers aufgrund der Zugabe des Füllstoffs, ein metallisches Gefühl beim Berühren des Bedienelementes erzeugt. Mit der vorliegenden Erfindung wird insbesondere die Tatsache genutzt, dass das Tastgefühl von Metallknebeln hauptsächlich auf die hohe Wärmeleitfähigkeit zurückzuführen ist. Die Handhabung eines Metallknebels bei Umgebungstemperaturen vermittelt ein kaltes Gefühl. Die Umgebungstemperatur (~20°C) ist nämlich kälter als die Haut der Finger (>30°C) und es kommt zu einer schnellen Wärmeübertragung zwischen dem Knebel und dem Finger, was ein kaltes Gefühl vermittelt. Dieses Gefühl, das auch als "cool touch" bezeichnet werden kann, kann nur bei hoher Wärmeleitfähigkeit erzielt werden. Die Wärmeleitfähigkeit von Aluminium liegt beispielsweise bei ~200 W/mK und bei konventionellen Kunststoffen bei nur 0,2-0,3 W/mK. Ein Kunststoffknebel kann also den "cool touch" nicht erzeugen. Mit dem erfindungsgemäßen Bedienknebel hingegen kann dieser "cool touch" erzeugt werden.

Da der Füllstoffe zudem in dem Kunststoff vorgesehen ist, das heißt verteilt in diesem vorliegt, ist eine Beschädigung durch mechanische Beanspruchung, die bei einer reinen Beschichtung auftreten kann nicht zu befürchten. Zudem ist im Vergleich zu einer Beschichtung in der Regel die Materialstärke des Grundkörpers größer, so dass der Wärmetransport über eine größere Strecke in dem Material erfolgen kann. Weiterhin ist die Verwendung eines gefüllten Kunststoffs von Vorteil, da der Füllstoff verteilt in der Kunststoffmatrix vorliegt und so an der Oberfläche, die durch den Benutzer - gegebenenfalls durch eine Beschichtung - berührt wird, der Kontakt zwischen der Haut des Benutzers und dem Füllstoff gewährleitstet ist. Dadurch wird die Wärmeübertragung, die zur Erzeugung eines metallischen Gefühls notwendig ist, erzielt. Schließlich ist das Vorsehen von Füllstoff höherer Wärmeleitfähigkeit vorteilhaft, da dieser entsprechend der thermischen und mechanischen Anforderungen gezielt zugegeben werden kann und das Bedienelement somit entsprechend dem gewünschten Einsatz modifiziert werden kann. Insbesondere kann die Zusammensetzung und die Menge des Füllstoffs variiert werden. Somit kann beispielsweise der normalen Betriebstemperatur des Haushaltsgerätes im Bereich des Bedienelementes Rechnung getragen werden.

Der Füllstoff liegt vorzugsweise in Partikelform in dem Kunststoff des Grundkörpers vor. Insbesondere kann der Füllstoff als Kugeln, Körner, Fasern und/oder als Pulver vorliegen. Im Vergleich zu chemisch behandelten Kunststoffen, bei denen Zusatzstoffe chemisch gebunden sind, kann bei der erfindungsgemäß bevorzugten Form des Füllstoffs als Partikel, die gewünschte Wärmeleitfähigkeit des Materials des Grundkörpers einfacher und zuverlässiger eingestellt werden.

Das Material des Füllstoffs kann aus einer Vielzahl von Materialien gewählt werden, solange die Wärmeleitfähigkeit des Materials höher ist als die Wärmeleitfähigkeit des Kunststoffes, in die der Füllstoff eingebracht wird. Besonders bevorzugt werden erfindungsgemäß metallische Füllstoffe, insbesondere Kupfer-Pulver oder Aluminium-Pulver oder Edelstahl-Pulver, verwendet. Der Vorteil metallischer Füllstoffe liegt insbesondere in den geringen Anschaffungskosten und in deren mechanischer Festigkeit. Zudem sind metallische Füllstoffe und insbesondere Kupfer, beispielsweise in der Form von Pulver vorteilhaft, da diese und insbesondere ein mit diesem versetzter oder gefüllter Kunststoff mit Materialien wie Chrom oder Nickel auch galvanisch beschichtet werden können. Zudem weist Kupfer eine Wärmeleitfähigkeit von 400W/mK auf und somit reichen bereits geringere Mengen an Füllstoff aus, um eine gewünschte Wärmeleitfähigkeit des Materials des Grundkörpers des Bedienelementes zu erzielen.

Es liegt aber auch im Rahmen der Erfindung, zusätzlich oder alternativ, keramische Füllstoffe und/oder Glasfüllstoffe, wie beispielsweise Glaskugeln, und/oder Kohlenstofffüllstoffe, wie beispielsweise Graphit oder Diamant, zu verwenden. Weitere mögliche Füllstoffe umfassen Aluminiumnitrid oder Bornitrid.

Vorzugsweise weist das Material des Grundkörpers eine Wärmeleitfähigkeit von 0,5 bis 30 W/mK, vorzugsweise von 1 bis 20 W/mK, auf. Als das Material des Grundkörpers wird der Kunststoff mit dem darin aufgenommenen beziehungsweise eingebrachten Füllstoff bezeichnet. Diese Wärmeleitfähigkeit kann eingestellt werden, indem das Material der Füllstoffe und deren Menge entsprechend gewählt werden. Die Wärmeleitfähigkeit des Materials des Grundkörpers ist vorzugsweise im Vergleich zu einem reinen Kunststoffgrundkörper erhöht, im Vergleich zu reinen Metallgrundkörpern aber wesentlich niedriger. Ein Vorteil dieser mittleren Wärmeleitfähigkeit, besteht darin, dass das Bedienelement auch bei Haushaltsgeräten verwendet werden kann, bei denen die Betriebstemperatur im Bereich des Bedienelementes hoch ist. Solche Haushaltsgeräte sind beispielsweise Gaskochstellen, die in Herden integriert sein können oder als separates Haushaltsgerät vorliegen können. Durch die relativ geringe Wärmeleitfähigkeit im Vergleich zu Metallgrundkörpern kann eine Verletzung des Benutzers, insbesondere ein Verbrennen ausgeschlossen werden. Andererseits ist das Tastempfinden bei dieser bevorzugten Wärmeleitfähigkeit näher an dem eines metallischen Grundköpers als bei einem rein aus Kunststoff bestehenden Grundkörper. Mit der erfindungsgemäß erreichbaren mittleren Wärmeleitfähigkeit des Materials des Grundkörpers des erfindungsgemäßen Bedienelementes kann dieses somit bis zu 100fach stärker wärmeleitend ist als ungefüllter Kunststoff sein.

Gemäß einer Ausführungsform beträgt der Volumenanteil des Füllstoffs in dem Material des Grundkörpers weniger als 70%, vorzugsweise weniger als 50%. Diese Menge an Füllstoffen hat sich insbesondere bei Füllstoffen als vorteilhaft erwiesen, die Kupfer enthalten oder aus Kupfer bestehen. Durch diese Menge an Füllstoffen können die Eigenschaften des Matrixmaterials des Grundkörpers, das heißt des Kunststoffes, und die des Füllstoffes optimal kombiniert werden.

Der Kunststoff des Grundkörpers stellt vorzugsweise einen thermoplastischen Kunststoff dar. Gemäß einer bevorzugten Ausführungsform, umfasst der Kunststoff des Grundkörpers, das mit den Füllstoffen versetzt wird, technische Polymere, insbesondere Polyamide.

Als technische Polymere werden unter anderem folgende Polymere bezeichnet. Polyamide (PA), ABS (Acrylnitril-Butadien-Styorl), das mit Copolymercarbonaten versetzt werden kann, und für die Beschichtung, insbesondere mit metallischen Beschichtungen, geeignet ist. Weitere Beispiele für technische Polymere sind PBT (Polybutylentherephtalat), Polycarbonate (PC), Polyoxymethylen (POM), Polypropylen (PP), Polystyrol (PS) und dergleichen.

Polyamide sind erfindungsgemäß bevorzugt. Es hat sich gezeigt, dass Polyamide mit Füllstoffen entsprechend der vorliegenden Erfindung, insbesondere mit Kupfer-Pulver, eine Eignung zur Beschichtung, insbesondere mit metallischen Beschichtungen, aufweisen.

Gemäß einer Ausführungsform des Bedienelementes ist der Grundkörper des Bedienelementes beschichtet. Die Beschichtung stellt hierbei vorzugsweise eine metallische Beschichtung dar. Indem der Grundkörper aus einem Kunststoff mit Füllstoff höherer Wärmeleitfähigkeit besteht, ist die metallische Beschichtung nicht mehr alleine für die Vermittlung eines metallischen Gefühls beim Berühren des Bedienelementes verantwortlich. Die Dicke der Beschichtung kann daher minimiert werden. Die Beschichtung weist vorzugsweise eine Dicke von weniger als 0,1mm auf. Die Beschichtung kann zum Beispiel eine galvanische Beschichtung mit Nickel oder Chrom sein. Zudem wird durch die metallische Beschichtung der optische Eindruck des Bedienelementes verbessert und insbesondere ein metallisches Aussehen erzeugt wird.

Vorzugsweise stellt das Bedienelement einen Bedienknebel dar. Als Bedienknebel wird ein Bedienelement bezeichnet, das in der Regel durch Drehbewegung und gegebenenfalls zusätzlich durch axiale Bewegung betätigt wird. Bei einer Drehbewegung ist der Benutzer für längere Zeit mit dem Bedienelement in Kontakt, so dass hierbei die Vorteile des erfindungsgemäßen Bedienelementes besonders zum Tragen kommen.

Das erfindungsgemäße Bedienelement kann ein Spritzgussteil darstellen. Durch die Verwendung von Kunststoff als Matrixmaterial für den Grundkörper können durch Spritzguss auf einfache Weise auch komplexe Formen des Bedienelements hergestellt werden. Der Spritzguss thermisch leitfähiger Kunststoffe, insbesondere der erfindungsgemäß verwendeten Kunststoffe mit Füllstoffen, unterscheidet sich vom Spritzguss der reinen Polymermatrix. Durch das Füllen des Kunststoffes mit Partikeln und dem Ansteigen der Wärmeleitfähigkeit der Kunststoffmasse findet ein beschleunigter Transport der thermischen Energie vom Kunststoff in das kältere Werkzeug statt. Das gefüllte Polymer erstarrt im Randbereich schneller und verengt Fließwege und Kavitäten. Genau wie das Werkzeug werden daher bei der Herstellung eines erfindungsgemäßen Bedienelementes die Prozessführung und die Prozessparameter an diese veränderten Werkstoffeigenschaften angepasst. Insbesondere werden vorzugsweise zusätzlich zu der Werkzeugtemperatur auch die Einspritzgeschwindigkeit und der Einspritzdruck im Vergleich zu Prozessen mit reinem Kunststoff erhöht.

Gemäß einem weiteren Aspekt betrifft die Erfindung ein Haushaltsgerät mit mindestens einem Bedienelement, wobei mindestens eines der Bedienelemente ein erfindungsgemäßes Bedienelement darstellt. Insbesondere weist das Bedienelement einen Grundkörper aus Kunststoff auf, wobei der Kunststoff mit Füllstoff versetzt ist, der eine höhere Wärmeleitfähigkeit als der Kunststoff aufweist.

Gemäß einer bevorzugten Ausführungsform stellt das Haushaltsgerät eine Kochstelle, insbesondere eine Gaskochstelle, dar. Bei dieser Art eines Haushaltsgerätes kommen die Vorteile der vorliegenden Erfindung, insbesondere die einstellbare beziehungsweise eingestellte Wärmeleitfähigkeit des Bedienelementes, besonders zum Tragen.

Vorteile und Merkmale, die bezüglich des erfindungsgemäßen Bedienelementes beschrieben werden, gelten - soweit anwendbar - entsprechend für das erfindungsgemäße Haushaltsgerät und umgekehrt.

Die Erfindung wird im Folgenden erneut unter Bezugnahme auf die beiliegenden Zeichnungen erläutert. Hierbei zeigen:
- Figur 1:: eine schematische Schnittansicht eines Bedienelements gemäß einer Ausführungsform der vorliegenden Erfindung; und
- Figur 2:: eine schematische, perspektivische Unteransicht des Bedienelements nach Figur 1.

In Figur 1 ist eine schematische Schnittansicht einer Ausführungsform eines erfindungsgemäßen Bedienelements 1 gezeigt. Dieses besteht in der dargestellten Ausführungsform aus einem Grundkörper 10 und einem Achsteil 11. Der Grundkörper 10 ist an dessen Außenseite mit einer Beschichtung 12 versehen. Obwohl der Grundkörper 10 und das Achsteil 11 in der dargestellten Ausführungsform als separate Bauteile gezeigt sind, liegt es im Rahmen der Erfindung, dass diese ein integrales, das heißt ein einziges, Bauteil bilden.

Das Bedienelement 1 stellt in der dargestellten Ausführungsform einen rotationssymmetrischen Bedienknebel dar, der um die Drehachse D des Achsteils 11 gedreht werden kann. An einem axialen Ende ist der Bedienknebel 1 durch einen Deckel verschlossen, der in der dargestellten Ausführungsform einen Teil des Grundkörpers 10 darstellt. An dem gegenüberliegenden axialen Ende ist das Achsteil 11 vorgesehen, über das das Bedienelement 1 mit weiteren Elementen, wie beispielsweise einer Betätigungsachse (nicht gezeigt) verbunden werden kann. An dem äußeren Umfang der Mantelfläche des Grundkörpers 10 und an dem durch den Deckel geschlossenen axialen Ende ist der Grundkörper 10 mit einer Beschichtung 12 versehen. An dem äußeren Umfang des Bedienknebels 1 sind an dem geschlossenen Ende zudem Nuten 13 eingebracht, die eine Drehung des Bedienknebels 1 für den Benutzer erleichtern.

Vorteile der vorliegenden Erfindung sind unter anderem ein edles Aussehen, zum Beispiels Edelstahl gebürstet. Zudem weist ein erfindungsgemäßes Bedienelement, insbesondere ein erfindungsgemäßer Bedienknebel einen "cool touch"-Effekt auf. Gegenüber einem reinen Metallknebel sind mit dem erfindungsgemäßen Bedienelement zudem höhere Betriebstemperaturen zulässig.

### Bezugszeichenliste

- 1: Bedienelement
- 10: Grundkörper
- 11: Achsteil
- 12: Beschichtung
- 13: Nuten

- D: Drehachse Bedienelement

## Patentansprüche

1. Bedienelement für ein Haushaltsgerät, wobei das Bedienelement (1) einen Grundkörper (10) aus Kunststoff aufweist, **dadurch gekennzeichnet, dass** der Kunststoff mit Füllstoff versetzt ist, der eine höhere Wärmeleitfähigkeit als der Kunststoff aufweist.
Als mit Füllstoff versetzt wird hierbei ein Kunststoff verstanden, in dem in einer Kunststoffmatrix Füllstoff aufgenommen oder eingebunden ist.

2. Bedienelement nach Anspruch 1, **dadurch gekennzeichnet, dass** der Füllstoff in Partikelform vorliegt, insbesondere als Kugeln, Körner, Fasern oder als Pulver.

3. Bedienelement nach einem der Ansprüche 1 oder 2, **dadurch gekennzeichnet, dass** der Füllstoff metallische Füllstoffe, insbesondere Kupfer-, Aluminium- oder Edelstahl-Pulver, und/oder keramische Füllstoffe und/oder Glasfüllstoffe und/oder Kohlenstofffüllstoffe umfasst.

4. Bedienelement nach einem der Ansprüche 1 bis 3, **dadurch gekennzeichnet, dass** das Material des Grundkörpers (10) eine Wärmeleitfähigkeit von 1 bis 20 W/mK aufweist.

5. Bedienelement nach einem der Ansprüche 1 bis 4, **dadurch gekennzeichnet, dass** der Volumenanteil der Füllstoffe in dem Material des Grundkörpers (10) weniger als 70%, vorzugsweise weniger als 50%, beträgt.

6. Bedienelement nach einem der Ansprüche 1 bis 5, **dadurch gekennzeichnet, dass** der Kunststoff des Grundkörpers (10), der mit Füllstoff versetzt wird, ein technisches Polymer, insbesondere Polyamid, umfasst.

7. Bedienelement nach einem der Ansprüche 1 bis 6, **dadurch gekennzeichnet, dass** der Grundkörper (10) des Bedienelementes (1) beschichtet ist.

8. Bedienelement nach Anspruch 7, **dadurch gekennzeichnet, dass** die Beschichtung eine metallische Beschichtung (12) ist.

9. Bedienelement nach einem der Ansprüche 1 bis 8, **dadurch gekennzeichnet, dass** das Bedienelement (1) einen Bedienknebel darstellt.

10. Bedienelement nach einem der Ansprüche 1 bis 9, **dadurch gekennzeichnet, dass** das Bedienelement (1) ein Spritzgussteil darstellt.

11. Haushaltsgerät mit mindestens einem Bedienelement, **dadurch gekennzeichnet, dass** mindestens eines der Bedienelemente ein Bedienelement nach einem der Ansprüche 1 bis 10 darstellt.

12. Haushaltsgerät nach Anspruch 11, **dadurch gekennzeichnet, dass** dieses eine Kochstelle, insbesondere eine Gaskochstelle, darstellt.

## Claims

1. Operating element for a domestic appliance, wherein the operating element (1) has a main body (10) made of plastic, **characterised in that** the plastic is admixed with filler, which has a higher thermal conductivity than the plastic.
Admixed with filler here refers to a plastic in which filler is held or incorporated in a plastic matrix.

2. Operating element according to claim 1, **characterised in that** the filler is present in particle form, in particular as spheres, grains, fibres or as powder.

3. Operating element according to one of claims 1 or 2, **characterised in that** the filler comprises metal fillers, in particular powdered copper, aluminium or stainless steel, and/or ceramic fillers and/or glass fillers and/or carbon fillers.

4. Operating element according to one of claims 1 to 3, **characterised in that** the material of the main body (10) has a thermal conductivity of 1 to 20 W/mK.

5. Operating element according to one of claims 1 to 4, **characterised in that** the proportion by volume of filler in the material of the main body (10) is less than 70%, preferably less than 50%.

6. Operating element according to one of claims 1 to 5, **characterised in that** the plastic of the main body (10), which is admixed with filler, comprises a technical polymer, in particular polyamide.

7. Operating element according to one of claims 1 to 6, **characterised in that** the main body (10) of the operating element (1) is coated.

8. Operating element according to claim 7, **characterised in that** the coating is a metal coating (12).

9. Operating element according to one of claims 1 to 8, **characterised in that** the operating element (1) is an operating knob.

10. Operating element according to one of claims 1 to 9, **characterised in that** the operating element (1) is an injection moulded part.

11. Domestic appliance having at least one operating element, **characterised in that** at least one of the operating elements is an operating element according to one of claims 1 to 10.

12. Domestic appliance according to claim 11, **characterised in that** it is a cooktop, in particular a gas cooktop.

## Revendications

1. Élément de commande pour un appareil ménager, dans lequel l'élément de commande (1) présente un bâti (10) en plastique, **caractérisé en ce que** le plastique est mélangé à de la matière de remplissage qui présente une conductivité thermique supérieure à celle du plastique.
Le mélange à de la matière de remplissage consiste ici en une matière de remplissage insérée ou intégrée à une matrice en plastique.

2. Élément de commande selon la revendication 1, **caractérisé en ce que** la matière de remplissage est présente sous forme particulaire, en particulier sous forme de billes, de grains, de fibres ou de poudre.

3. Élément de commande selon l'une des revendications 1 ou 2, **caractérisé en ce que** la matière de remplissage comprend des matières de remplissage métalliques, en particulier de la poudre de cuivre, d'aluminium ou d'acier inoxydable, et/ou des matières de remplissage céramiques et/ou des matières de remplissage contenant du verre et/ou des matières de remplissage contenant du carbone.

4. Élément de commande selon l'une des revendications 1 à 3, **caractérisé en ce que** la matière du bâti (10) présente une conductivité thermique de 1 à 20 W/mK.

5. Élément de commande selon l'une des revendications 1 à 4, **caractérisé en ce que** le pourcentage en volume des matières de remplissage dans la matière du bâti (10) est inférieure à 70%, de préférence inférieure à 50%.

6. Élément de commande selon l'une des revendications 1 à 5, **caractérisé en ce que** le plastique du bâti (10) mélangé à la matière de remplissage est un polymère technique, en particulier un polyamide.

7. Élément de commande selon l'une des revendications 1 à 6, **caractérisé en ce que** le bâti (10) de l'élément de commande (1) est revêtu.

8. Élément de commande selon la revendication 7, **caractérisé en ce que** le revêtement est un revêtement métallique (12).

9. Élément de commande selon l'une des revendications 1 à 8, **caractérisé en ce que** l'élément de commande (1) constitue une manette.

10. Élément de commande selon l'une des revendications 1 à 9, **caractérisé en ce que** l'élément de commande (1) constitue une pièce moulée par injection.

11. Appareil ménager avec au moins un élément de commande, **caractérisé en ce qu'**au moins l'un des éléments de commande est un élément de commande selon l'une des revendications 1 à 10.

12. Appareil ménager selon la revendication 11, **caractérisé en ce que** celui-ci est un foyer de cuisson, en particulier un foyer de cuisson à gaz.
